# EUROPÄISCHE PATENTSCHRIFT

(11) **EP 1 433 879 B1**
(45) Veröffentlichungstag und Bekanntmachung des Hinweises auf die Patenterteilung: **11.01.2006**
(21) Anmeldenummer: 03028810.4
(22) Anmeldetag: 15.12.2003
(51) Int. Cl.: C23C 22/36, C23C 22/10, C25D 11/36

(54) **Verfahren zur Beschichtung von Metalloberflächen mit einer Alkaliphosphatierungslösung, wässeriges Konzentrat und Verwendung der derart beschichteten Metalloberflächen**
Process for metal surface coating with an alkali phosphate solution, aqueous concentrate and use of such coated metal surfaces
Procédé de revêtement de surfaces métalliques avec une solution de phosphate alcalin, concentré aqueux et utilisation des surfaces métalliques ainsi revêtues

(30) Priorität: 24.12.2002 DE 10261014
(43) Veröffentlichungstag der Anmeldung: 30.06.2004
(73) Patentinhaber: Chemetall GmbH, 60487 Frankfurt (DE)
(72) Erfinder: Seifert, Detlev, 64839 Münster (DE); Dressler, Franz, 65527 Niedemhausen (DE); Willumeit, Thomas, 64686 Lautertal (DE)
(74) Vertreter: Uppena, Franz

(56) Entgegenhaltungen:
- EP-A- 0 261 704
- EP-A- 0 312 176
- US-A- 4 149 909
- US-A- 4 522 892

## Beschreibung

Die Erfindung betrifft ein Verfahren zur Beschichtung von Metalloberflächen von Substraten mit einer wässerigen, sauren, Alkalimetallionen und Phosphat enthaltenden Phosphatierungslösung, das sich besonders eignet, auf den Substraten mit einer Vorbehandlungsschicht aus diesem Alkaliphosphat eine dünne Elektrotauchlackschicht abzuscheiden, sowie ein entsprechendes wässeriges Konzentrat und die Verwendung der nach dem erfindungsgemäßen Verfahren hergestellten Produkte.

Verfahren zur Herstellung von Alkaliphosphat-Beschichtungen, insbesondere als Vorbehandlungsschichten vor der Lackierung, sind vereinzelt beschrieben worden. Die frischen, noch nicht eingesetzten Alkaliphosphatlösungen weisen üblicherweise praktisch keinen oder nur einen sehr geringen Gehalt an Aluminium, Eisen und Zink auf. Die wässerigen sauren Alkaliphosphatlösungen enthalten neben Ionen von mindestens einem Alkalimetall oder/und Ammonium auch Phosphationen und aufgrund des Beizetfektes dieser Lösungen auf den metallischen Oberflächen Ionen-Gehalte der aus den metallischen Oberflächen herausgelösten Metalle wie z.B. Aluminium, Eisen oder/und Zink sowie Spuren von Legierungsbestandteilen der angebeizten metallischen Werkstoffe. Die bei der Alkaliphosphatierung in der Alkaliphosphatschicht hauptsächlich ausgebildeten Phasen sind die entsprechenden Phosphate, Oxide oder/und Hydroxide der Metalle aus den Oberflächen der zu behandelnden Grundsubstrate.

Alkaliphosphatlösungen bzw. -beschichtungen werden bei Einsatz auf Eisenwerkstoffen auch als Eisenphosphatlösungen bzw. -beschichtungen bezeichnet. Entsprechendes gilt für Aluminium bzw. Aluminiumlegierungen, wo von Aluminiumphosphat gesprochen wird. Teilweise können die verschiedensten Grundmetalle mit der gleichen Alkaliphosphatlösung beschichtet werden, wobei sich dann die Ionen der verschiedenen Grundmetalle in der Lösung stärker anreichern können. Bei allen diesen Alkaliphosphatschichten gilt, dass sie - anders als z.B. die sogenannte Zinkphosphatierung - oft weitgehend oder gänzlich amorph und außerordentlich feinkömig sind.

Alkaliphosphat-Beschichtungen werden nach Werner Rausch: Die Phosphatierung von Metallen, Saulgau 1988 (siehe insbesondere die Seiten 109 - 118), allgemein auch als Schichten der sog. "nichtschichtbildenden Phosphatierung" bezeichnet. Diese Bezeichnung ist irreführend, da auch hierbei Schichten ausgebildet werden, die jedoch deutlich dünner sind als andere Phosphatschichten wie z.B. den verschiedenen Arten der Zinkphosphatierungen. Die Alkaliphosphatlösung enthält immer einen erhöhten Gehalt an mindestens einem Alkalimetall wie z.B. Natrium oder/und Ammonium. Die Schichten der Alkaliphosphatierung sind oft - im Gegensatz zu den kristallinen Schichten der anderen Arten der sog. "schichtbildenden Phosphatierung" - meistens röntgenamorph und zeigen unter dem Rasterelektronenmikroskop meistens keine kristalline Kornformen.

Die Schichten der Alkaliphosphatierung sind oft arm an, nahezu frei oder gänzlich frei von Mangan und Zink, soweit nicht Mangan- bzw. Zink-reiche metallische Oberflächen behandelt bzw. vorbehandelt werden. Sie sind typischerweise arm an, nahezu frei oder gänzlich frei von Kobalt, Nickel, Titan oder/und ähnlichen Schwermetallen. Die bei der Eisenphosphatierung auf mindestens einem Eisenwerkstoff hauptsächlich ausgebildeten Phasen sind Eisenphosphate, Eisenoxide oder/und Eisenhydroxide wie z.B. Vivianit oder/und Magnetit. Die Gehalte an aus der metallischen Oberfläche herausgelösten und dann in der Alkaliphosphatlösung enthaltenen Ionen von Fe, Al bzw. Zn sind jedoch vergleichsweise gering, da derartige Verbindungen bzw. Kationen dem Bad meistens nicht zugesetzt werden, sondern dann nur oder nahezu nur aufgrund des Beizeffektes der Phosphatierungslösung aus dem Grundmetall der zu beschichtenden metallischen Oberfläche herausgelöst werden und anschließend auf dieser Oberfläche zumeist als Phosphate, Oxide oder/und Hydroxide abgeschieden werden. Darüber hinaus können u.U. Spuren oder geringe Ionen-Gehalte aus Verunreinigungen bzw. Einschleppungen oder/und aufgrund des Beizeffektes der Phosphatierungslösung an Komponenten der Anlagen stammen.

Ein wesentlicher Unterschied der Alkaliphosphatierung zu Verfahren der sogenannten Zink-, Zink-Mangan- oder Zink-Mangan-Nickel-Phosphatierung besteht darin, dass das Kation der zur Schichtbildung notwendigen Phosphate, Oxide oder/und Hydroxide bei der Alkaliphosphatierung immer wesentlicher Bestandteil herausgelöst aus den Grundsubstraten ist, während bei der sogenannten Zink-, Zink-Mangan- oder Zink-Mangan-Nickel-Phosphatierung je nach der Zusammensetzung des Grundwerkstoffs, der beschichtet wird, und je nach Kationengehalt der Phosphatierungslösung ein vergleichsweise hoher Zinkgehalt von meistens mehr als 0,4 g/L bzw. von oft mehr als 1 g/L in der Phosphatierungslösung enthalten ist, der teilweise oder vollständig durch entsprechende Zusätze zur Phosphatierungslösung gebildet wird, und wobei meistens die vorwiegend Zink oder/und Mangan enthaltenden Phosphate Huréaulith, Phosphophyllit, Scholzit oder/und Hopeit in deutlich kristalliner Form ausgebildet werden.

Die Schichten der Alkaliphosphatierung haben signifikant andere Eigenschaften als die der Zinkphosphatierung: Sie sind meistens nur von einer Schichtdicke im Bereich von 0,1 bis 0,8 µm bzw. nur von einem Schichtgewicht im Bereich von 0,2 bis 9,3 g/m². Im Gegensatz zu den grau erscheinenden Zinkphosphatschichten sind die im Vergleich hierzu deutlich dünneren Alkaliphosphatschichten meistens irisierend oder/und durchsichtig, oft bläulich irisierend. Die Alkaliphosphatschichten zeigen meistens die Farben "höherer Ordnung" und sind bei geringfügig geänderter Schichtdicke auch z.B. gelblich, grünlich oder violett irisierend, wohingegen Schichten mit höherem Schichtgewicht (etwa 0,7 - 1,3 g/m²) und ggf. auch entsprechendem Beschleunigergehalt in der Phosphatierungslösung eher auch ein graumattes Erscheinungsbild zeigen können. Alkaliphosphatschichten auf Aluminium bzw. Aluminiumlegierungen können auch ein silbrig irisierendes Erscheinungsbild aufweisen.

Die Alkaliphosphatschichten können als Behandlungsschichten aufgebracht werden, ohne dass nachfolgend z.B. mindestens eine Lackschicht aufgetragen wird. Sie können auch als Vorbehandlungsschichten vor mindestens einer nachfolgenden Beschichtung wie z.B. mit einem Primer, Lack oder/und einer andersartigen organischen Beschichtung bzw. mit einem Klebstoff oder Klebstoffträger dienen.

Allgemein werden Alkaliphosphat-Beschichtungen als Vorbehandlungsschichten vor der Lackierung hergestellt durch Kontakt mit einer sauren wässerigen Mono- oder/und Orthophosphat enthaltenden Phosphatierungslösung und anschließend durch Elektrotauchlackierung der gesamten Metalloberfläche und oft auch durch anschließende Pulverlackierung der von außen gut zugänglichen Oberflächenpartien. Diese Verfahren werden heute immer weiter ausgereizt. Dabei wird angestrebt, diese Verfahren immer prozeßsicherer und kostengünstiger zu gestalten. Einen wesentlichen Kostenanteil bedingt die vergleichsweise dicke Elektrotauchlackschicht, die heute üblicherweise bei kompliziert aufgebauten, Hinterschneidungen oder/und verdeckte Hohlräume aufweisenden Metallteilen wie z.B. manchen Heizkörperetementen immer noch eine Dicke als Mittelwert über die gesamte Oberfläche von mindestens 12 µm, oft von mehr als 15 µm aufweist. Wegen der Hinterschneidungen bzw. wegen verdeckter Hohlräume muß oft mit einer elektrischen Spannung von mindestens 200 V anstelle von z.B. nur etwa 40 V bei der Elektrotauchlackierung gearbeitet werden, um auch auf den schlecht zugänglichen Partien, die wie ein Faraday'scher Käfig wirken und geringer beschichtet werden, einen geschlossenen Lackauftrag zu ermöglichen. Hierbei wird auf den gut zugänglichen und daher leicht lackierbaren Partien der Metallteile eine unnötig dicke Elektrotauchlackschicht aufgetragen. Hierbei würde es genügen, wenn jeweils eine durchgehende, nämlich eine sogenannte durchgeschichtete Elektrotauchlackschicht erreicht würde.

Die Verringerung der Dicke der Elektrotauchlackschicht um durchschnittlich nur 1 µm kann hierbei in Lackierbetrieben bereits zu jährlich fünf- bis sechsstelligen Euro-Elnsparungen führen. Ziel ist es jedoch, Elektrotauchlackschichtdicken von möglichst nur etwa 6 bis 8 µm zu erreichen, die dennoch das gesamte metallische Bauteil geschlossen abdecken, also durchgeschichtet sind.

DE-A1-100 06 338 beschreibt ein ähnliches Verfahren zu diesem Zweck, bei dem der Eisenphosphatierungslösung ein Zusatz einer Kupferverbindung oder einer Verbindung eines noch edleren, elektrisch leitfähigen Metalls zugesetzt wird, wobei der Zusatz zur Ausbildung von punktuell in der Schicht eingebauten Lokalelementen sorgt, die beim Belzangriff der sauren Phosphatierungslösung zu einer schnelleren Schichtbildungsreaktion aus der Eisenphosphatlerungslösung führen und dadurch eine dichtere Schicht auszubilden gestatten. Der Zusatz der Kupferverbindung ist jedoch bei dem üblicherweise genutzten pH-Wert der Phosphatierungslösung für das Spritzverfahren schwierig in der Lösung gelöst zu hatten. Darüber hinaus traten bei der Optimierung der Eisenphosphatierung für dünne Elektrotauchlackschichten gelegentlich Schwierigkeiten auf, die eine dünne Aufbringung des Elektrotauchlacks unmöglich machten.

US 4,522,892 lehrt ein Verfahren zur Beschichtung von Stahlband, das auf einer Seite eine elektrolytische Verzinkung und eine Phosphatschicht hergestellt auf Basis von Alkalimetallphosphat/Ammoniumphosphat aufweist, wobei die Phosphatierung elektrolytisch aufgetragen wurde.

EP 0 261 704 A1 beschreibt Zinkphosphatierungen, die als stromlos erzeugte, sogenannte "schichtbildende Phosphatierungen" deutlich andere Auspragungen aufweisen als die stromlos erzeugten, sogenannten "nichtschichtbildenden Phosphatierungen", zu denen Alkaliphosphatierungen gehören.

US 4,149,909 schützt stromlose Verfahren zur Herstellung von Eisenphosphatschichten, denen Hydroxylaminsulfat zugesetzt wurde. EP 0 312 176 A1 betrifft Verfahren zum Aufbringen von Zinnphosphat-haltigen Konversionsbeschichtungen, die stromlos oder elektrolytisch erzeugt werden können.

Überraschend wurde gefunden, dass ein Zusatz von Kationen oder Verbindungen, die Sulfate zur Phosphatierungslösung im Phosphatbad ausfällen, (= Fällungsmittel) dazu beiträgt, dass die danach ausgebildeten Alkaliphosphatschlchten dichter und geschlossener sind als in erhöhter Anwesenheit von Sulfat in der Phosphatierungslösung. Die anschließend auf der Alkaliphosphatschicht ausgeschiedene Elektrotauchlackbeschichtung ließ sich besonders gleichmäßlg und dünner als zuvor auftragen. Hierbei ist es möglicherweise zu einer schnelleren Koagulierung des Elektrotauchlackes gekommen, so dass bei geringeren elektrischen Spannungen gearbeitet werden kann. Vor allem bei den schlecht zugänglichen Partien, insbesondere im Bereich der Hinterschneidungen bzw, der verdeckten Hohlräume, ist die Lackabscheidung bei dem erfindungsgemäßen Verfahren deutlich besser als im Vergleich zu einem Sulfat-reicheren Phosphatierbad. Dies wirkt sich insbesondere dann aus, wenn der Sulfatgehalt aufgrund des Zusatzes von Fällungsmittel auf weniger als 50 mg Sulfat pro Liter gesenkt bzw. etwa in diesem Gehaltsniveau gehalten werden kann.

Untersuchungen zeigten, dass ein Sulfatgehalt als Störquelle anzusehen ist, der insbesondere aus den geringen Sulfatgehalten des eingesetzten Wassers (meist Stadtwasser) und den teilweise erhöhten Sulfatgehalten aus Verunreinigungen der zu beschichtenden Substratoberflächen stammen kann. Die letztgenannten Sulfatgehalte können vor allem von Korrosionsschutzölen und Umformhilfsmitteln stammen, die sich zuvor auf der metallischen Oberfläche befinden, abgelöst werden und in der Badlösung verbleiben können.

Aufgabe der Erfindung ist es, ein Alkaliphosphatierungsverfahren vorzuschlagen, bei dem es möglich ist, die nachfolgend aufgebrachte Elektrotauchlackschicht insgesamt dünner als bei einem stärker Sulfat-Ionen enthaltenden Phosphatierbad und den meisten Verfahren nach dem Stand der Technik aufzubringen, ohne den Korrosionsschutz dadurch zu beeinträchtigen. Aufgabe ist es femer, ein Verfahren vorzuschlagen, das sich auch bei der Applikation der Phosphatierungslösung im Spritzen gut eignet. Das Verfahren soll in der Serie einfach und sicher eingesetzt werden können.

Die Aufgabe wird gelöst durch ein Verfahren zur Beschichtung von metallischen Oberflächen mit einer wässerigen sauren Alkaliphosphatierungslösung insbesondere vor der Abscheidung einer dünnen Elektrotauchlackschicht, wobei eine Schicht aus einer wässerigen, Sulfat-lonen enthaltenden Alkaliphosphatierungslösung abgeschieden und im wesentlichen auf Basis von Phosphaten/Oxiden/Hydroxiden der hauptsächlich In der metallischen Oberfläche befindlichen Metalle wie z.B. Aluminium, Eisen oder/und Zink ausgebildet wird, wobei die wässerige Lösung für die Abscheidung der Alkaliphosphatschicht einen Gehalt an Mangan oder/und Nickel von jeweils weniger als 0,2 g pro Liter aufweist und wobei der Alkaliphosphatierungslösung mindestens ein Kation oder/und mindestens eine Verbindung als Fällungsmittel auf Basis von Barium, Calcium oder/und Strontium zur Fällung von Sulfat-Ionen bei einem pH-Wert im Bereich von mehr als 3,5 bis 7 zugesetzt wird.

Weiterhin wird die Aufgabe gelöst durch ein wässeriges Konzentrat entsprechend Anspruch 23. Die Ansprüche 2 bis 22 bilden das Verfahren und Anspruch 24 das Konzentrat weiter aus.

Bei der Aufbringung der erfindungsgemäßen Alkaliphosphatschicht kann daher auch gut im Spritzverfahren gearbeitet werden, weil stabile Lösungsverhältnisse eingestellt werden können.

Der erfindungsgemäßen Phosphatierungslösung wird vorzugsweise Fällungsmittel mit einem Anfangsgehalt im Bereich von mindestens 0,001 bis 2 g/L, besonders bevorzugt im Bereich von mindestens 0,01 bzw. bis 1 g/L, insbesondere im Bereich von mindestens 0,02 bzw. von mindestens 0,1 g/L, zugesetzt oder/und in diesem Konzentrationsbereich in der Phosphatierungslösung gehalten. Es kann grundsätzlich auch ein höherer Gehalt an Fällungsmittel zugesetzt werden oder in der Phosphatierungslösung enthalten sein, aber er wirkt sich nicht entsprechend förderlich aus. Aufgrund der Fällung kann sich ein geringer Gehalt der Phosphatierungslösung an Fällungsmittel ggf. schnell reduzieren. Das Fällungsmittel kann vor allem in einem Gehalt im Bereich von 0,001 bis zu 2 g/L in der Phosphatierungslösung enthalten sein, besonders bevorzugt im Bereich von mindestens 0,01 bzw. bis zu 1 g/L oder bis zu 0,8 g/L, insbesondere im Bereich von mindestens 0,02 bzw. von mindestens 0,1 g/L.

Bei dem erfindungsgemäßen Verfahren wird vorzugsweise eine wässerige saure Lösung für die Abscheidung der Alkaliphosphatschicht verwendet, der zur Fällung des in der Alkaliphosphatierungslösung enthaltenen Sulfats mindestens ein Kation, mindestens ein Chelat, mindestens ein Komplex, mindestens ein Polyelektrolyt oder/und mindestens ein Polymer wie z.B. auf Basis von Polyacrylamid, Polyacrylat, Polyethylenimin oder/und Polyethylenoxid zugesetzt ist oder/und zugesetzt wird, das mit Sulfat-lonen zu in Wasser schwerlöslichen oder/und unlöslichen Verbindungen führt. Vorzugsweise wird der Phosphatierungslösung ein Zusatz an Ionen von Barium, Calcium oder/und Strontium im Bereich von jeweils 0 bis 1 g pro Liter, insbesondere von jeweils mindestens 0,005 bzw. bis zu 0,8 g pro Liter, vorzugsweise von insgesamt mindestens 0,01 bzw. bis zu 0,5 g pro Liter, besonders bevorzugt von insgesamt mindestens 0,05 bzw. bis zu 0,3 g pro Liter, ganz besonders bevorzugt von insgesamt 0,02 bzw. bis zu 0,2 g pro Liter, zugegeben. Hierbei ist ein Zusatz an mindestens einer Art an Ionen oder/und Verbindungen ausgewählt aus der Gruppe von Bariumionen, Bariumverbindungen, Strontiumionen, Strontiumverbindungen, Calciumionen, Calciumverbindungen und Polyelektrolyt(en) besonders vorteilhaft. Das Niveau des Zusatzes an Fällungsmittel kann hierbei dem Sulfatgehalt der Lösung angepaßt werden. Vorzugsweise wird das mindestens eine Fällungsmittel der Phosphatierungslösung in einem Gehalt von 0,03 bis 0,25 g/L zugesetzt oder/und ist in diesem Konzentrationsbereich in der Phosphatierungslösung enthalten. Durch den Zusatz des erfindungsgemäßen Fällungsmittels kann ein noch höherer temporärer Korrosionsschutz der Behandlungsschicht erzielt werden.

Der Gehalt der Phosphatierungslösung an Phosphat kann vorzugsweise im Bereich von 1 bis 30 g P₂O₅ pro Liter liegen, besonders bevorzugt im Bereich von 2 bis 25 g P₂O₅ pro Liter, ganz besonders bevorzugt im Bereich von 3,5 bis 20 g P₂O₅ pro Liter. Die Zugabe des Phosphats, insbesondere zu einem Konzentrat, erfolgt vorzugsweise durch Zusatz von Orthophosphorsäure bzw. der entsprechenden Hydrogenphosphate, bei Zusatz als Pulver z.B. als Dinatriumhydrogenorthophosphat, nur selten als ein Polyphosphat.

Die Phosphatierungslösung kann einen Gehalt an Eisen insbesondere im Bereich von 0,01 bis 1 g Fe pro Liter aufweisen, vor allem im Bereich von 0,08 bis 0,8 g Fe pro Liter. Der Eisengehalt ist in der Eisenphosphatierungslösung vergleichsweise gering, weil ein großer Teil des Eisengehalts ausgefällt wird.

Darüber hinaus kann die Phosphatierungslösung einen Gehalt an Mangan, Nickel, Zink oder/und anderen Schwermetallen aufweisen. Teilweise sind diese Gehalte von den beschichteten Oberflächen und von den genutzten Anlagen und Rohstoffen abhängig. Vorzugsweise beträgt der Gehalt an Mangan, Nickel oder/und Zink jeweils nicht mehr als 0,2 g pro Liter, besonders bevorzugt nicht mehr als 0,1 g pro Liter.

Die Phosphatierungslösung weist vorzugsweise einen Gehalt an Ionen von mindestens einem Alkalimetall, insbesondere von Natrium, im Bereich von 0,3 bis 10 g pro Liter auf, besonders bevorzugt im Bereich von 0,6 bis 9 g pro Liter, an einzelnen Ionen, insbesondere an Natrium, bevorzugt im Bereich von 0,001 bis 8,5 g pro Liter. Vielfach kann der Gesamtgehalt an Alkalimetallionen im Bad 1 bis 8,8 g/L betragen, insbesondere 1,2 bis 6,5 g/L, vor allem mindestens 1,5 g/L bzw. bis zu 4 g/L. Hierbei überwiegt üblicherweise ein Natriumgehalt, der vorzugsweise 1 bis 4,5 g/L beträgt, vor allem mindestens 1,5 g/L bzw. bis zu 4 g/L. Der Zusatz von Natriumionen hilft bei der Einstellung des pH-Wertes und ist bevorzugt an die Phosphorsäure gebunden. Die Natriumionen können beispielsweise durch Zusatz von Natriumhydroxid eingebracht werden. Daneben können auch andere Erdalkalimetallionen wie z.B. Magnesiumionen auftreten, die nur eine vergleichsweise schwache oder keine Wirkung als Fällungsmittel für Sulfat entfalten. Deshalb sind Magnesiumionen bzw. -verbindungen als Fällungsmittel wenig geeignet.

Die Phosphatierungslösung weist vorzugsweise einen Gehalt an Ammonium-ionen im Bereich von 1 bis 200 mg pro Liter auf, besonders bevorzugt im Bereich von 3 bis 150 mg pro Liter, ganz besonders bevorzugt im Bereich von 5 bis 120 mg pro Liter.

Die Phosphatierungslösung weist vorzugsweise einen Gehalt an freien Fluoridionen im Bereich von 0 bis 500 mg pro Liter auf, besonders bevorzugt im Bereich von 1 bis 350 mg pro Liter, ganz besonders bevorzugt im Bereich von 50 bis 300 mg pro Liter. Der Zusatz von Fluorid erfolgt bevorzugt durch Zugabe von Flußsäure.

Die Phosphatierungslösung weist vorzugsweise einen Gehalt an Molybdänionen/Molybdat oder/und Wolframionen/Wolframat im Bereich von jeweils 0 bis 1,5 g pro Liter auf, insbesondere mindestens 5 mg pro Liter, vorzugsweise von 15 bis 500 mg pro Liter, besonders bevorzugt von 30 bis 200 mg pro Liter, berechnet als MoO₃ bzw. WO₃. Die Ammoniumionen können, gegebenenfalls in Kombination mit Molybdat-/Molybdänionen bzw. Wolframat/Wolframionen oder wie Molybdat-/Molybdänionen bzw. Wolframat/Wolframionen, beschleunigend wirken. Darüber hinaus kann die Phosphatierungslösung auch (andere) Oxidationsmittel aufweisen.

Die Phosphatierungslösung weist vorzugsweise einen Gehalt an Nitrationen im Bereich von 0 bis 12 g pro Liter auf, besonders bevorzugt im Bereich von 0,001 bis 10 g pro Liter, ganz besonders bevorzugt im Bereich von 0,002 bis 8 g pro Liter, insbesondere mindestens 0,2 g pro Liter bzw. höchstens 6 g pro Liter. Der Gehalt an Nitrationen ermöglicht eine Verstärkung des Beizangriffs und eine Vergleichmäßigung der Phosphatschichtbildung und kann darüber hinaus auf die Schichtbildung beschleunigend wirken. Nitrat kann auch einen Beitrag für die Ausbildung dünner geschlossener Schichten bieten. Daher ist ein Zusatz von Nitrat besonders bevorzugt.

Die Phosphatierungslösung weist vorzugsweise einen Gehalt an mindestens einem Beschleuniger außer Nitrat, insbesondere einem Beschleuniger ausgewählt aus der Gruppe von Chlorat, Nitrit, Nitroguanidin, Nitrobenzolsulfonat (NBS, z.B. mit Natrium als SNBS;) und anderen Nitro-Gruppen enthaltenden Beschleunigern, im Bereich von jeweils 0 bis 6 g pro Liter auf, vorzugsweise im Bereich von 0,2 bis 4,5 g pro Liter, besonders bevorzugt im Bereich von 0,3 bis 3 g pro Liter. Diese(r) Beschleuniger wirkt/wirken in einem breiteren pH-Wertbereich, so dass in einem breiteren pH-Wertbereich gearbeitet werden kann. Vorzugsweise liegt die Summe der Gehalte dieser Beschleuniger ohne Nitrat vorzugsweise im Bereich von 0 bis 10 g pro Liter, insbesondere im Bereich von 0,5 bis 8 g/L, vorzugsweise von mindestens 1 g/L bzw. bis zu 6 g/L. Hierbei kann Nitrat zusätzlich neben mindestens einem dieser Beschleuniger auftreten, muß es aber nicht.

Die Phosphatierungslösung weist vorzugsweise einen Gehalt an mindestens einem nichtionischen oder/und anionischen Tensid im Bereich von jeweils 0,05 bis 15 g pro Liter auf, vorzugsweise von jeweils 0,1 bis 6 g pro Liter, besonders bevorzugt von jeweils 0,2 bis 3 g pro Liter. Diese Tenside sorgen für die bessere Benetzung der Metalloberfläche und somit für die gleichmäßigere Entfernung von organischen Verunreinigungen auf der Metalloberfläche, für den gleichmäßigeren Beizangriff auf der Metalloberfläche und für die gleichmäßigere Phosphatschichtausbildung auf der Metalloberfläche.

Die Phosphatierungslösung weist vorzugsweise einen Gehalt an mindestens einem organischen Lösungsvermittler im Bereich von 0 bis 1 g pro Liter auf, vorzugsweise von 10 bis 800 mg pro Liter, besonders bevorzugt von 20 bis 500 mg pro Liter. Lösevermittler können dazu dienen, die Tenside einkomponentig in der wässerigen Lösung zu erhalten. Sie sind für die Stabilität von Tensiden im erfindungsgemäßen Konzentrat von Bedeutung.

Die Phosphatierungslösung weist vorteilhafterweise aus Gründen des Umweltschutzes keinen oder nur einen geringen Gehalt an Nitritionen, Chromionen, Nickelionen, Kobaltionen, Manganionen und Cadmiumionen auf. Wenn das Bad einen höheren Gehalt mindestens eines dieser Stoffe aufweisen sollte, müßte für die abgearbeitete Lösung u.U. eine aufwendige Entsorgung veranlaßt werden. Daher ist es bevorzugt, diese Ionen nicht absichtlich dem Bad zuzusetzen und möglichst im Betrieb zu vermeiden. Ferner weist die Phosphatierungslösung vorzugsweise aus Gründen des Korrosionsschutzes der zu beschichtenden Metallteile auch keinen erhöhten Gehalt an Chloridionen auf. Gewisse Gehalte an Aluminium in der Phosphatierungslösung können u.U. zur Ausfällung von Kryolith, solche von Calcium u.U. zur Ausfällung von Calciumfluorid führen. Daher ist es vorteilhaft, Gehalte derartiger Ionen nach Möglichkeit in solchen Grenzen zu halten, in denen derartige Ausfällungen, die nicht erforderlich sind, vermieden oder gering gehalten werden können. Denn es besteht die Notwendigkeit, später den sich so bildenden Schlamm zu entfemen und zu entsorgen.

Die Phosphatierungslösung weist vorzugsweise eine Temperatur im Bereich von 30 bis 70 °C, besonders bevorzugt im Bereich von 40 bis 65 °C, ganz besonders bevorzugt im Bereich von 50 bis 60 °C auf.

Die Phosphatierungslösung weist vorzugsweise einen pH-Wert im Bereich von 3,6 bis 7, besonders bevorzugt im Bereich von 3,8 bis 6,5, ganz besonders bevorzugt im Bereich von 4 bis 6,0 auf. Oberhalb von pH-Wert 6,2 kann die Beizreaktion evtl. schon sehr schwach werden. Es empfiehlt sich, den pH-Wert vergleichsweise genau einzustellen. Der Wert der Gesamtsäure kann u.U. mit zunehmender Badstandzeit steigen von anfangs z.B. in der Größenordnung von etwa 5 Punkten bis später bis zu beispielsweise etwa 20 Punkten; bei höherem oder niedrigerem Säuregehalt kann die Gesamtsäure aber auch in anderen Wertebereichen schwanken.

Die Phosphatierungslösung weist vorzugsweise eine Gesamtsäure-Punktzahl im Bereich von 2 bis 30, besonders bevorzugt im Bereich von 6 bis 27, ganz besonders bevorzugt im Bereich von 8 bis 22 auf. Die Punktzahl der Gesamtsäure ist die Anzahl an ml, die sich ergibt, wenn 10 ml Phosphatierungslösung, die mit vollentsalztem Wasser auf 50 ml verdünnt wurde, mit 0,1-normaler Natronlauge bis zu einem pH-Wert von 8,9 beim Umschlagspunkt farblos auf rosa mit Phenolphthalein titriert wird.

Die Phosphatierungslösung weist vorzugsweise einen Gehalt an freier Säure von 0 bis 5 Punkten, besonders bevorzugt im Bereich von 0,01 bis 4,5 Punkten, ganz besonders bevorzugt im Bereich von 0,03 bis 3 Punkten auf. Die Punktzahl der freien Säure ist die Anzahl an ml, die sich ergibt, wenn 10 ml Phosphatierungslösung, die mit vollentsalztem Wasser auf 50 ml verdünnt wurde, mit 0,1-normaler Natronlauge bis zu einem pH-Wert von 4,2 titriert wird, wobei der zu titrierenden Probe dann KCI bis zur Sättigung hinzugefügt wird, wenn in der Probe komplex gebundenes Fluorid enthalten ist, um dessen Dissoziation weitestgehend zu unterbinden.

Als Wasserqualität sowohl für die Phosphatierungslösung, als auch für das wässerige Konzentrat, das sowohl zum Ansetzen des Bades, als auch zum Ergänzen der Phosphatierungslösung verwendet werden kann, sind vorzugsweise Stadtwasser, das bei höheren Härtegraden vorteilhafterweise entkarbonisiert ist, aber auch noch reinere Wasserqualitäten wie z.B. vollentsalztes Wasser gut geeignet.

Der Behandlungsgang kann je nachdem, ob die Vorbehandlung z.B. in einer 2-, 3- oder 4-Zonen-Anlage durchgeführt wird, folgende Schritte umfassen:
a) Reinigen und Phosphatieren mit der erfindungsgemäßen Phosphatierungslösung - Nachspülen mit Wasser
b) Reinigen und Phosphatieren mit der erfindungsgemäßen Phosphatierungslösung - Spülen mit Wasser - Nachspülen mit Wasser
c) Vorreinigen mit einer ersten erfindungsgemäßen Phosphatierungslösung - Reinigen und Phosphatieren mit einer zweiten erfindungsgemäßen Phosphatierungslösung - Spülen mit Wasser - Nachspülen mit Wasser oder sogar mit voll entsalztem Wasser.

Für den Schritt des Reinigens und Phosphatierens wird vorzugsweise mit einer Spritzzeit über 0,5 bis 4 Minuten, besonders bevorzugt über 0,8 bis 3 Minuten, ganz besonders bevorzugt über 1 bis 2 Minuten mit einem Spritzdruck im Bereich von 0,3 bis 2,5 bar gearbeitet. Alternativ können die Metallteile auch in ein Bad über eine Zeit von 1 bis 10 Minuten, besonders über 1,5 bis 6 Minuten getaucht werden. Bei einem Verfahren mit einer 4-Zonen-Anlage beziehen sich die genannten Zeiten auf die Summe der Phosphatierungszeiten beim Vorreinigen/Phosphatieren und Reinigen/Phosphatieren.

Das Reinigen und Phosphatieren kann wie bei c) auch in zwei direkt aufeinanderfolgenden Bädern durchgeführt werden: Hierbei empfiehlt es sich, im ersten Bad eine höhere Gesamtsäurepunktzahl einzustellen als im zweiten Bad und darauf zu achten, dass der Gehalt an freier Säure in beiden Bädern möglichst Null ist.

Das Spülen erfolgt vorzugsweise über 20 bis 80 Sekunden mit einem Spritzdruck von 0,3 bis 2,5 bar. Es genügt ein unbeheiztes Bad mit Frischwasserzulauf von Stadtwasserqualität. Stadtwasserqualität ist bevorzugt, um eine größere Pufferwirkung zu haben.

Das Nachspülen kann über 20 bis 80 Sekunden mit einem Spritzdruck von 0,3 bis 2,5 bar erfolgen. Vorzugsweise wird hierbei vollentsalztes Wasser eingesetzt. Hierbei soll die Salzfracht durch geeignete Maßnahmen wie z.B. nachgeschalteten Sprühring mit vollentsalztem Wasser möglichst stark reduziert werden. Nach dem letzten Sprühschritt sollte das Abtropfwasser einen Wert der elektrischen Leitfähigkeit wegen der nachfolgenden Elektrotauchlackierung von 50 µS/cm nicht überschreiten.

Üblicherweise werden die so vorbehandelten Metallteile unmittelbar in die Elektrotauchlackanlage eingefahren. Das Trocknen kann dann üblicherweise entfallen.

Das erfindungsgemäße Verfahren wird vorzugsweise für Metallteile - insbesondere für solche von komplexer Geometrie - verwendet. Beschichtet werden insbesonders Metallteile aus Eisen- oder Stahlwerkstoffen, Aluminium oder Aluminiumlegierungen, Magnesiumlegierungen oder verzinkten Metallteilen, wobei die Verzinkungsschicht auch aus Al- oder/und Zn-reichen Legiecungen bestehen kann. Das erfindungsgemäße Verfahren läßt sich insbesondere für einfache Baustähle wie z.B. St 370 gut anwenden.

Die Alkaliphosphatschicht kann, wenn auch aus der Metalloberfläche durch Beizwirkung herausgelöste Ionen am Schichtaufbau beteiligt sind, als Konversionsschicht bezeichnet werden. Sie eignet sich hervorragend als temporärer Lagerschutz und als Haftgrund für Lackierungen. Die Alkaliphosphatschicht weist vorzugsweise eine Dicke im Bereich von 0,05 bis 1,4 µm, insbesondere im Bereich von 0,15 bis 0,8 µm, und ein Schichtgewicht im Bereich von 0,1 bis 1,6 g/m², vorzugsweise im Bereich von 0,15 bis 1,4 g/m², besonders bevorzugt im Bereich bis 1,2 g/m², auf. Schichtdicke bzw. Schichtgewicht werden im getrockneten und gehärteten Zustand bestimmt. Die Phosphatschicht ist oft amorph oder fast amorph ausgebildet. Die Alkaliphosphatschicht weist erhöhte Gehalte auf an Phosphaten/Oxiden/Hydroxiden der hauptsächlich in der Metalloberfläche befindlichen Metalle wie z.B. Aluminium, Eisen oder/und Zink.

Auf der Alkaliphosphatschicht können Lackschichten mit einer Schichtdicke im Bereich von 0,3 bis 100 µm, vorzugsweise im Bereich von 0,5 bis 60 µm, besonders bevorzugt im Bereich von 1 bis 20 µm, insbesondere durch kathodische oder anodische Tauchlackierung, und ggf. durch mindestens eine nachfolgende Lackierung aufgebracht werden. Vorzugsweise liegt die Dicke einer auf die Alkaliphosphatschicht aufgebrachten Tauchlackschicht nur im Bereich von 4 bis 12 µm, besonders bevorzugt im Bereich von 6 bis 1.0 µm. Nach dem Stand der Technik hat die erste auf die Alkaliphosphatschicht aufgebrachte Tauchlackschicht oft ein Schichtgewicht im Bereich von 18 bis 22,5 g/m², was unter der Annahme einer Dichte der eingebrannten Lackschicht von 1,5 g/cm³ einer gemittelten Schichtdicke im Bereich von 12 bis 15 µm entspricht, oder sogar noch höhere Schichtgewichte, während bei dem erfindungsgemäßen Verfahren an gleichartigen Metallteilen mit verdeckten Bereichen ein Schichtgewicht etwa im Bereich von 10 bis 17,5 g/m² erzielt werden kann, was unter der Annahme einer Dichte der eingebrannten Lackschicht von 1,5 g/cm³ einer gemittelten Schichtdicke im Bereich von 6,7 bis 11,7 µm entspricht.

Auf eine derartige Tauchlackschicht kann zusätzlich mindestens eine Lackschicht oder andersartige Organik-haltige Beschichtung oder/und eine Klebstoffschicht insbesondere mit lackierten Metallteilen wie z.B. in Form von Platten aufgebracht werden. Die zusätzliche Lackschicht hat hierbei üblicherweise dekorative Aufgaben und verbessert den Korrosionsschutz geringfügig oder manchmal auch erheblich; sie wird oft durch Pulverlackieren aufgetragen.

Mit einer Klebstoffschicht, die vorzugsweise auf die zusätzliche Lackschicht aufgebracht wird, können Metall- oder Kunststoffteile aufgeklebt werden, die vorteilhafterweise auch vorbehandelt oder/und lackiert sind. Diese aufgeklebten Teile haben z.B. bei Flachheizkörpem oft die Form von Platten.

Zum Ansetzen der Phosphatierungslösung kann erfindungsgemäß ein wässeriges Konzentrat verwendet werden, das folgende Gehalte aufweist:
Mindestens ein Fällungsmittel zur Fällung von Sulfat-Ionen im Bereich von insgesamt 0,1 bis 20 g/L,
Phosphationen im Bereich von 50 bis 300 g/L P₂O₅ sowie mindestens einen Beschleuniger, wobei der Gesamtgehalt dieser Beschleuniger ohne Nitrat im Bereich von 0 bis 100 g/L, wobei der Gehalt des einzelnen Beschleunigers außer bei Nitrat im Bereich von jeweils 0,1 bis 50 g/L liegt und wobei der Gehalt an Nitrat alternativ oder zusätzlich zu diesen Beschleunigern im Bereich von 1 bis 100 g/L liegt.

Vorzugsweise weist das erfindungsgemäße wässerige Konzentrat zusätzlich auch einen Gehalt auf von:
Mindestens einem Alkalimetall im Bereich von jeweils 0,01 bis 100 g/L, insbesondere von Natrium im Bereich von 1 bis 80 g/L,
gegebenenfalls Ammonium im Bereich von 0,01 bis 3 g/L,
gegebenenfalls Molybdänionen/Molybdat oder/und Wolframionen /Wolframat im Bereich von jeweils 1 bis 20 g/L berechnet als MoO₃ bzw. WO₃ oder/und mindestens ein anderes Oxidationsmittel,
gegebenenfalls freie Fluoridionen im Bereich von 0,1 bis 20 g/L bzw,
gegebenenfalls mindestens ein nichtionisches oder/und anionisches Tensid im Bereich von jeweils 0,5 bis 150 g/L oder/und
gegebenenfalls von mindestens einem organischen Lösevermittler im Bereich von jeweils 0,5 bis 10 g/L.

Das erfindungsgemäße wässerige Konzentrat kann dadurch gekennzeichnet sein, dass es als Fällungsmittel mindestens ein Kation, ein Chelat, ein Komplex, ein Polyelektrolyt oder/und ein Polymer enthält, das mit Sulfat zu schwer- oder/und unlöslichen Verbindungen führt. Es kann als Fällungsmittel jeweils mindestens ein Kation oder/und eine Verbindung ausgewählt aus Barium, Calcium, Strontium und deren Verbindungen enthalten.

Daneben können auch andere Erdalkalimetallionen wie z.B. Magnesiumionen auftreten, die aber nur eine schwache, fast keine oder keine Wirkung als Fällungsmittel für Sulfat entfalten.

Durch Verdünnen des Konzentrats mit Wasser vorwiegend um den Faktor (5 - 20) : 1, vorzugsweise um den Faktor (8 - 15) : 1, kann die erfindungsgemäße Badlösung eingestellt werden.

Die nach dem erfindungsgemäßen Verfahren beschichteten metallischen Körper lassen sich als Heizkörperelemente, Heizkörper, Gestelle, Platten, Verkleidungen, Winkel, Komponenten im Fahrzeug- oder Flugzeuginnenbereich, Komponenten im Apparate- und Maschinenbau verwenden.

Das erfindungsgemäße Verfahren hat gegenüber den bisher beschriebenen und praktizierten Vorbehandlungsverfahren durch Alkaliphosphatieren den Vorteil, dass die Dicke der ersten Lackschicht deutlich verringert werden kann, ohne dass der Korrosionsschutz deswegen in jedem Fall beeinträchtigt wird.

Aufgrund des Zusatzes an Fällungsmittel und dem dadurch geringeren Gehalt an Sulfat in der Phosphatierungslösung ist es zu dichteren, geschlossenen Phosphatschichten gekommen. Es war überraschend, dass nicht nur die Spannung drastisch gesenkt und somit Energie und gleichzeitig ein hoher Anteil an Lack eingespart werden konnte, sondern dass auch ein besserer Umgriff des Lackes um Ecken und Kanten erfolgte.

Darüber hinaus ist es von Vorteil, wenn die Phosphatierungslösung bzw. die daraus entstehenden Abwässer arm oder frei an gelöstem Sulfat sind, weil Sulfatgehalte in Wässern z.B. wegen der Gefahr für Beton bzw. wegen der Abwasserverordnung möglichst gering gehalten werden sollten.

### BEISPIELE:

Der Gegenstand der Erfindung wird im folgenden anhand von Ausführungsbeispielen näher erläutert:

In einer 6-Zonen-Anlage wurden folgende Parameter eingestellt:
1. Zone - Reinigen:
   Behandlungszeit: 90 sec
   Temperatur: 55 °C
   Spritzdruck: 1,2 bar
   Gesamtalkalität: 6 Punkte.
2. Zone - Spülen:
   Behandlungszeit: 40 sec
   Temperatur: unbeheizt, d.h. Raumtemperatur
   Spritzdruck: 1,2 bar
   Wasserqualität: Stadtwasser.
3. Zone - Alkaliphosphatieren:
   Behandlungszeit: 180 sec
   Temperatur: 58 °C
   Spritzdruck: 1,2 bar
   Gesamtsäure: 7 Punkte
   pH-Wert: 5,5.
4. Zone - Spülen:
   Behandlungszeit: 30 sec
   Temperatur: unbeheizt, d.h. Raumtemperatur
   Spritzdruck: 1,2 bar
   Wasserqualität: Stadtwasser.
5. Zone - Nachspülen:
   Behandlungszeit: 30 sec
   Temperatur: Unbeheizt, d.h. Raumtemperatur
   Spritzdruck: 1,2 bar
   Wasserqualität: Voll entsalztes Wasser.
6. Zone - Nachspülen mit Sprühring:
   Behandlungszeit: 30 sec
   Temperatur: Unbeheizt, d.h. Raumtemperatur
   Spritzdruck: 1,2 bar
   Wasserqualität: VEW = voll entsalztes Wasser.
7. Trocknen:
   Durchlaufofen: 5 min
   Temperatur: 80 °C.

Anschließend konnten die derart vorbehandelten Teile mit kathodischem Elektrotauchlack beschichtet werden, wobei die vorbehandelten Metallteile etwa bei Raumtemperatur lackiert wurden.

### Substrate:

Die zu beschichtenden Substrate waren Musterbleche sowie Bleche für Heizkörper und Konvektorkörper aus normalem Baustahl St 370 mit einer Länge von 29,0 cm.

Als Konzentrat wurde eine wässerige Zusammensetzung eingesetzt, die folgendermaßen zusammengesetzt war:

| | |
|---|---|
| 200 | g/L P₂O₅ |
| 10 | g/L NO₃ |
| 1 | g/L Molybdat |
| 80 | g/L Na |
| 10 | g/L K |
| 1 | g/L Nitrobenzolsulfonat. |

Als Lösung des Phosphatierungsbades wurde eine wässerige Zusammensetzung eingesetzt, die nach Verdünnen des Konzentrats mit Wasser folgendermaßen zusammengesetzt war:

| | |
|---|---|
| 20 | g/L P₂O₅ |
| 1 | g/L NO₃ |
| 0,3 | g/L SO₄ |
| 0,1 | g/L Molybdat |
| 8 | g/L Na |
| 1 | g/L K |
| 0,003 | g/L Fe |
| 0,1 | g/L Nitrobenzolsulfonat. |

Dieses Bad enthielt vor Zugabe des Fällungsmittels 0,3 g/L Sulfat, nach Zugabe von 0,5 g/L Fällungsmittel auf Basis von BaCl₂ ging der Sulfatgehalt des Bades auf deutlich geringere Werte zurück. Hierbei wurde auf eine Überdosierung mit Fällungsmittel verzichtet. Die Fällung konnte hierbei mit BaCl₂ so eingestellt werden, dass etwa nur noch 0,05 g/L Sulfat nach der Sulfatfällung in der Badlösung enthalten war.

Bei einem Parallelversuch hierzu wurde einem Bad mit ebenfalls 0,5 g/L an Sulfat ein Fällungsmittel auf Basis von CaCl₂ mit einem Gehalt von 0,15 g/L zugesetzt. Die Fällung konnte hiermit so eingestellt werden, dass etwa nur noch 0,05 g/L Sulfat nach der Sulfatfällung in der Badlösung enthalten war.

Die mit dieser Badlösung erzeugten Phosphatschichten zeigten eine Schichtdicke im Bereich von 0,1 bis 0,4 µm und ein Schichtgewicht im Bereich von 0,2 bis 0,8 g/m². Sie zeigten meistens eine bläulich-irisierende Färbung. Danach wurde eine möglichst dünne Elektrotauchlackbeschichtung aufgetragen. Die weiteren Untersuchungen erfolgten an jeweils 4 mit Tauchlack beschichteten Blechen mit jeweils 10 Schichtdickenmeßpunkten.

Es bestand die Aufgabe, die Oberflächen der Konvektoren von Heizkörpern durchzubeschichten. Die Konvektoren stellen, da sie innen im Heizkörper liegen, Faraday'sche Käfige dar, die elektrisch stärker abgeschirmt werden. Außerdem bestand die Aufgabe, das Lackgewicht für die Heizkörper einschließlich der Konvektoren, also auch die über die gesamte Oberfläche gemittelte Lackschicht, so gering als möglich zu halten.

Im Vorfeld von Untersuchungen an Heizkörpern wurden entsprechende Musterbleche alkaliphosphatiert und elektrotauchlackiert. Die Elektrotauchlackierung der Musterbleche erfolgte in einem Laborbecken, in dem jeweils zwei Musterbleche parallel zueinander im Abstand von 5 mm gehalten und an einer Stirnseite zusammen elektrisch kontaktiert werden, um in diesem Zustand bei 280 V über 200 sec elektrotauchlackiert zu werden. Es wurde an diesen Blechen nach der Beschichtung, Trocknung und Härtung die Lackschichtdicke an der Außenseite des Blechpaares und die Umgriffsweite der Lackschicht von oben in Längsrichtung in cm gemessen. Je größere Flächen hierbei lackiert wurden und je größer hierbei die Umgriffsweite war, desto besser eignete sich die Phosphatschicht als Untergrund für den Elektrotauchlack. Je größer die Umgriffsweite war, desto eher bestand eine Chance, die elektrische Spannung zum Lackieren in der Serie abzusenken und Lack pro Flächeneinheit einzusparen. Jeweils im trockenen Zustand direkt vor und nach der kathodischen Tauchlackierung wurden an den Musterblechen Schichtdickenmittelwerte und die Werte der Umgriffsweite als Umgriff des Lacks in Längsrichtung des Musterbleches bestimmt.

**Tabelle 1: Ergebnisse der unter gleichen Bedingungen beschichteten Bleche:**

| Phosphatierungslösung | Schichtdicke in µm | Umgriffsweite in cm |
|---|---|---|
| 1: Standardverfahren ohne Fällungsmittel | 10,1 | 21,3 |
| 2: Standardverfahren mit Fällungsmittel auf Basis Ca und Polyelektrolyt | 9,7 | 25,7 |
| 3: Standardverfahren mit Fällungsmittel auf Basis Ca | 9,5 | 26,3 |
| 4: Standardverfahren mit Fällungsmittel auf Basis Ba | 9,1 | 28,1 |

Selbst ein zur Beschichtung besonders problematischer Heizkörper von 600 mm Höhe und 1000 mm Breite, der parallel hierzu in gleichartiger Weise beschichtet wurde, ließ sich nach der erfindungsgemäßen Alkaliphosphatierung mit einer außerordentlich dünnen Elektrotauchlackbeschichtung auf dem Konvektor durchbeschichten. Dieser Heizkörpertyp weist jeweils zwei außenliegende Wasserkanäle aus strukturierten Platten und zwei innenliegende Konvektorbleche auf, wodurch er über eine Vielzahl von abgeschirmten Flächen verfügt. Eine erfolgreiche Durchbeschichtung ist daher bei dünnen Elektrotauchlackschichten nicht ohne weiteres zu erreichen.

## Patentansprüche

1. Verfahren zur Beschichtung von metallischen Oberflächen mit einer wässerigen sauren Alkaliphosphatierungslösung insbesondere vor der Abscheidung einer dünnen Elektrotauchlackschicht, wobei eine Schicht aus einer wässerigen, Sulfat-lonen enthaltenden Alkaliphosphatierungslösung abgeschieden und im wesentlichen auf Basis von Phosphaten/Oxiden/Hydroxiden der hauptsächlich in der metallischen Oberfläche befindlichen Metalle wie z.B. Aluminium, Eisen oder/und Zink ausgebildet wird, **dadurch gekennzeichnet, dass** die wässerige Lösung für die Abscheidung der Alkaliphosphatschicht einen Gehalt an Mangan oder/und Nickel von jeweils weniger als 0,2 g pro Liter aufweist und dass der Alkaliphosphatierungslösung mindestens ein Kation oder/und mindestens eine Verbindung als Fällungsmittel auf Basis von Barium, Calcium oder/und Strontium zur Fällung von Sulfat-Ionen bei einem pH-Wert im Bereich von mehr als 3,5 bis 7 zugesetzt wird.

2. Verfahren nach Anspruch 1, **dadurch gekennzeichnet, dass** zur Fällung des in der Alkaliphosphatierungslösung enthaltenen Sulfats jeweils mindestens ein Kation, ein Chelat, ein Komplex, ein Polyelektrolyt oder/und ein Polymer zugesetzt wird, das mit Sulfat zu in Wasser schwerlöslichen oder/und unlöslichen Verbindungen führt.

3. Verfahren nach Anspruch 2, **dadurch gekennzeichnet, dass** der Phosphatierungslösung Fällungsmittel in einem Gehält von 0,001 bis 2 g/L anfangs zugesetzt wird oder/und In diesem Konzentrationsbereich in der Phosphatierungslösung gehalten wird.

4. Verfahren nach einem der vorstehenden Ansprüche, **dadurch gekennzeichnet, dass** die wässerige Lösung für die Abscheidung der Alkaliphosphatschicht einen Gehalt an Phosphat im Bereich von 1 bis 30 g P₂O₅ pro Liter aufweist.

5. Verfahren nach einem der vorstehenden Ansprüche, **dadurch gekennzeichnet, dass** die wässerige Lösung für die Abscheidung der Alkaliphosphatschicht einen Gehalt an Eisen im Bereich von 0,01 bis 1 g Fe pro Liter aufweist.

6. Verfahren nach einem der vorstehenden Ansprüche, **dadurch gekennzeichnet, dass** die wässerige Lösung für die Abscheidung der Alkaliphosphatschicht einen Gehalt an Zink von weniger als 0,2 g pro Liter aufweist

7. Verfahren nach einem der vorstehenden Ansprüche, **dadurch gekennzeichnet, dass** die wässerige Lösung für die Abscheidung der Alkaliphosphatschicht einen Gehalt an allen Alkalimetallionen im Bereich von 0,3 bis 10 g pro Liter oder/und an einzelnen Alkalimetallionen, insbesondere an Natrium, im Bereich von jeweils 0,001 bis 8,5 g pro Liter aufweist.

8. Verfahren nach einem der vorstehenden Ansprüche, **dadurch gekennzeichnet, dass** die wässerige Lösung für die Abscheidung der Alkaliphosphatschicht einen Gehalt an Ammoniumionen im Bereich von 1 bis 200 mg pro Liter aufweist.

9. Verfahren nach einem der vorstehenden Ansprüche, **dadurch gekennzeichnet, dass** die wässerige Lösung für die Abscheidung der Alkaliphosphatschicht einen Gehalt an freiem Fluorid im Bereich von 0 bis 500 mg pro Liter aufweist.

10. Verfahren nach einem der vorstehenden Ansprüche, **dadurch gekennzeichnet, dass** die wässerige Lösung für die Abscheidung der Alkaliphosphatschicht einen Gehalt an Molybdänionen/Molybdat oder/und Wolframionen/Wolframat im Bereich von jeweils 0 bis 1,5 g pro Liter aufweist, berechnet als MoO₃. bzw. WO₃.

11. Verfahren nach einem der vorstehenden Ansprüche, **dadurch gekennzeichnet, dass** die wässerige Lösung für die Abscheidung der Alkaliphosphatschicht einen Gehalt an Nitrationen im Bereich von 0 bis 12 g pro Liter aufweist.

12. Verfahren nach einem der vorstehenden Ansprüche, **dadurch gekennzeichnet, dass** die wässerige Lösung für die Abscheidung der Alkaliphosphatschicht einen Gehalt an mindestens einem Beschleuniger außer Nitrat, insbesondere einem Beschleuniger ausgewählt aus der Gruppe von Chlorat, Nitrit, Nitroguanidin, Nitrobenzolsulfonat und mindestens einem anderen Nitro-Gruppen enthaltenden Beschleuniger, wobei die Summe dieser Beschleuniger ohne Nitrat vorzugsweise im Bereich von 0 bis 10 g pro Liter liegt.

13. Verfahren nach einem der vorstehenden Ansprüche, **dadurch gekennzeichnet, dass** die wässerige Lösung für die Abscheidung der Alkaliphosphatschicht einen Gehalt an mindestens einem nichtionischen oder/und anionischen Tensid im Bereich von 0,05 bis 15 g pro Liter aufweist.

14. Verfahren nach einem der vorstehenden Ansprüche, **dadurch gekennzeichnet, dass** die wässerige Lösung für die Abscheidung der Alkaliphosphatschicht einen Gehalt an mindestens einem organischen LösungsVermittler im Bereich von 0 bis 1 g pro Liter aufweist.

15. Verfahren nach einem der vorstehenden Ansprüche, **dadurch gekennzeichnet, dass** die wässerige Lösung für die Abscheidung der Alkaliphosphatschicht eine Temperatur im Bereich von 30 bis 70 °C aufweist.

16. Verfahren nach einem der vorstehenden Ansprüche, **dadurch gekennzeichnet, dass** die wässerige Lösung für die Abscheidung der Aikaliphosphatschicht einen pH-Wert im Bereich von 3,6 bis 7 aufweist.

17. Verfahren nach einem der vorstehenden Ansprüche, **dadurch gekennzeichnet, dass** die wässerige Lösung für die Abscheidung der Alkaliphosphatschicht eine Gesamtsäure-Punktzahl im Bereich von 2 bis 30 aufweist.

18. Verfahren nach einem der vorstehenden Ansprüche, **dadurch gekennzeichnet, dass** die wässerige Lösung für die Abscheidung der Alkaliphosphatschicht einen Gehalt an freier Säure von 0 bis zu 5 Punkten aufweist.

19. Verfahren nach einem der vorstehenden Ansprüche, **dadurch gekennzeichnet, dass** Metallteile insbesondere von komplexer Geometrie beschichtet werden, vorzugsweise Metallteile aus Eisen- oder Stahlwerk stoffen, Aluminium oder Aluminiumlegierungen. Magnesiumlegierungen oder verzinkten Metalltellen.

20. Verfahren nach einem der vorstehenden Ansprüche, **dadurch gekennzeichnet, dass** aus der wässerigen Lösung Alkaliphosphatschichten mit einer Schichtdicke im Bereich von 0,05 bis 1,4 µm abgeschieden werden, gemessen nach der Trocknung.

21. Verfahren nach einem der vorstehenden Ansprüche, **dadurch gekennzeichnet, dass** aus der wässerigen Lösung Alkaliphosphatschichten abgeschieden werden, auf denen Lackschichten mit einer Schichtdicke von 0,5 bis 60 µm durch kathodische oder anodische Tauchlackierung aufgebracht werden, gemessen nach Trocknung und Aushärtung.

22. Verfahren nach einem der vorstehenden Ansprüche, **dadurch gekennzeichnet, dass** auf die Tauchlackschicht zusätzlich eine Lackschicht oder eine andersartige Organik-haltige Beschichtung oder/und eine Klebeschicht insbesondere zusammen mit vorbehandelten oder/und lackierten Metall- oder/und Kunststofftellen aufgebracht werden.

23. Wässeriges Konzentrat zum Ansetzen einer wässerigen Alkaliphosphatierungsiösung für die Abscheidung einer Alkaliphosphatschicht, **dadurch gekennzeichnet, dass** das Konzentrat folgende Gehalte aufweist:
Mindestens ein Fällungsmittel zur Fällung von Sulfat-Ionen im Bereich von insgesamt 0,1 bis 20 g/L,
wobei es als Fällungsmittel jeweils mindestens ein Kation oder/und eine Verbindung ausgewählt aus Barium, Calcium, Strontium und deren Ver bindungen enthält,
Phosphationen im Bereich von 50 bis 300 g/L P₂O₅ sowie mindestens einen Beschleuniger, wobei der Gesamtgehalt dieser Beschleuniger ohne Nitrat im Bereich von 0 bis 100 g/L, wobei der Gehalt des einzelnen Beschleunigers außer bei Nitrat im Bereich von jeweils 0,1 bis 50 g/L liegt und wobei der Gehalt an Nitrat alternativ oder zusätzlich zu diesen Beschleunigern im Bereich von 1 bis 100 g/L liegt.

24. Wässeriges Konzentrat nach Anspruch 23, **dadurch gekennzeichnet, dass** es als Fällungsmittel jeweils mindestens ein Kation, ein Chelat, einen Komplex, einen Polyelektrolyt oder/und ein Polymer enthält; das mit Sulfationen zu schwer- oder/und unlöslichen Verbindungen führt.

25. Verwendung der nach dem Verfahren gemäß den Ansprüchen 1 bis 22 beschichteten metallischen Körper als Heizkörperetemente, Heizkörper, Gestelle, Platten, Verkleidungen, Winkel, Komponenten im Fahrzeug-oder Flugzeuginnenbereich, Komponenten im Apparate- und Maschinenbau.

## Claims

1. A process for coating metal surfaces with an aqueous acidic alkali-metal phosphatizing solution, especially prior to the deposition of a thin layer of electrophoretic lacquer, wherein a layer is deposited from an aqueous alkali-metal phosphatizing solution containing sulfate ions and is formed substantially on the basis of phosphates/oxides/hydroxides of the principal metals present in the metal surface, e.g. aluminium, iron and/or zinc, **characterized in that** the aqueous solution for deposition of the alkali-metal phosphate layer has a manganese and/or nickel content of less than 0.2 g per litre in each case, and **in that** at least one cation and/or at least one compound based on barium, calcium and/or strontium are added to the alkali-metal phosphatizing solution as precipitating agent to precipitate sulfate ions at a pH ranging from more than 3.5 to 7.

2. A process according to Claim 1, **characterized in that**, to precipitate the sulfate contained in the alkali-metal phosphatizing solution, in each case at least one cation, one chelate, one complex, one polyelectrolyte and/or one polymer are added which, with sulfate, produce compounds that are sparingly soluble and/or insoluble in water.

3. A process according to Claim 2, **characterized in that** precipitating agent is initially added to the phosphatizing solution in an amount of 0.001 to 2 g/l and/or is kept in this concentration range in the phosphatizing solution.

4. A process according to one of the preceding claims, **characterized in that** the aqueous solution for deposition of the alkali-metal phosphate layer has a phosphate content ranging from 1 to 30 g of P₂O₅ per litre.

5. A process according to one of the preceding claims, **characterized in that** the aqueous solution for deposition of the alkali-metal phosphate layer has an iron content ranging from 0.01 to 1 g of Fe per litre.

6. A process according to one of the preceding claims, **characterized in that** the aqueous solution for deposition of the alkali-metal phosphate layer has a zinc content of less than 0.2 g per litre.

7. A process according to one of the preceding claims, **characterized in that** the aqueous solution for deposition of the alkali-metal phosphate layer has a content of all alkali-metal ions ranging from 0.3 to 10 g per litre and/or a content of individual alkali-metal ions, especially sodium, ranging from 0.001 to 8.5 g per litre in each case.

8. A process according to one of the preceding claims, **characterized in that** the aqueous solution for deposition of the alkali-metal phosphate layer has an ammonium ion content ranging from 1 to 200 mg per litre.

9. A process according to one of the preceding claims, **characterized in that** the aqueous solution for deposition of the alkali-metal phosphate layer has a free fluoride content ranging from 0 to 500 mg per litre.

10. A process according to one of the preceding claims, **characterized in that** the aqueous solution for deposition of the alkali-metal phosphate layer has a molybdenum ion/molybdate and/or tungsten ion/tungstate content ranging from 0 to 1.5 g per litre in each case, calculated as MoO₃ or WO₃ respectively.

11. A process according to one of the preceding claims, **characterized in that** the aqueous solution for deposition of the alkali-metal phosphate layer has a nitrate ion content ranging from 0 to 12 g per litre.

12. A process according to one of the preceding claims, **characterized in that** the aqueous solution for deposition of the alkali-metal phosphate layer contains at least one accelerator other than nitrate, especially an accelerator selected from the group comprising chlorate, nitrite, nitroguanidine, nitrobenzenesulfonate and at least one other accelerator containing nitro groups, the sum of these nitrate-free accelerators preferably ranging from 0 to 10 g per litre.

13. A process according to one of the preceding claims, **characterized in that** the aqueous solution for deposition of the alkali-metal phosphate layer has a content of at least one non-ionic and/or anionic surfactant ranging from 0.05 to 15 g per litre.

14. A process according to one of the preceding claims, **characterized in that** the aqueous solution for deposition of the alkali-metal phosphate layer has a content of at least one organic solubilizer ranging from 0 to 1 g per litre.

15. A process according to one of the preceding claims, **characterized in that** the temperature of the aqueous solution for deposition of the alkali-metal phosphate layer ranges from 30 to 70°C.

16. A process according to one of the preceding claims, **characterized in that** the aqueous solution for deposition of the alkali-metal phosphate layer has a pH ranging from 3.6 to 7.

17. A process according to one of the preceding claims, **characterized in that** the aqueous solution for deposition of the alkali-metal phosphate layer has a total acid value ranging from 2 to 30 points.

18. A process according to one of the preceding claims, **characterized in that** the aqueous solution for deposition of the alkali-metal phosphate layer has a free acid content of 0 to 5 points.

19. A process according to one of the preceding claims, **characterized in that** particularly metal parts of complex geometry, preferably metal parts made of iron or steel materials, aluminium or aluminium alloys, or magnesium alloys, or galvanized metal parts, are coated.

20. A process according to one of the preceding claims, **characterized in that** alkali-metal phosphate layers are deposited from the aqueous solution with a thickness ranging from 0.05 to 1.4 µm, measured after drying.

21. A process according to one of the preceding claims, **characterized in that** layers of lacquer with a thickness of 0.5 to 60 µm, measured after drying and curing, are applied by cathodic or anodic dip coating to the alkali-metal phosphate layers deposited from the aqueous solution.

22. A process according to one of the preceding claims, **characterized in that** a layer of lacquer or other type of organic coating and/or a layer of adhesive are additionally applied to the layer of electrophoretic lacquer, especially together with pretreated and/or lacquered metal and/or plastic parts.

23. Aqueous concentrate for the preparation of an aqueous alkali-metal phosphatizing solution for the deposition of an alkali-metal phosphate layer, **characterized in that** it contains the following:
at least one precipitating agent for precipitating sulfate ions in the range from 0.1 to 20 g/l in total,
the precipitating agent consisting of at least one cation and/or at least one compound selected from barium, calcium, strontium and compounds thereof,
phosphate ions in the range from 50 to 300 g/l of P₂O₅, and
at least one accelerator, the total content of these nitrate-free accelerators ranging from 0 to 100 g/l, the content of each individual accelerator, except for nitrate, ranging from 0.1 to 50 g/1, and the nitrate content, as an alternative or in addition to these accelerators, ranging from 1 to 100 g/l.

24. Aqueous concentrate according to Claim 23, **characterized in that** it contains, as precipitating agent, in each case at least one cation, one chelate, one complex, one polyelectrolyte and/or one polymer which, with sulfate ions, produce sparingly soluble and/or insoluble compounds.

25. Use of the metal bodies coated by the process according to Claims 1 to 22 as radiator elements, radiators, frames, plates, sheathing, angles, components in motor vehicle or aircraft interiors, and components in apparatus and machine engineering.

## Revendications

1. Procédé de revêtement de surfaces métalliques avec une solution de phosphatation alcaline qui est une solution aqueuse acide, en particulier avant le dépôt d'une mince couche de vernis au trempé électrolytique, procédé dans lequel une couche est déposée à partir d'une solution aqueuse de phosphatation alcaline contenant des ions sulfate et ladite couche est principalement constituée de phosphates/d'oxydes/d'hydroxydes des métaux qui se trouvent majoritairement dans les surfaces métalliques, tels que, par exemple, l'aluminium, le fer et/ou le zinc, lequel procédé est **caractérisé en ce que** la solution aqueuse permettant de déposer la couche de phosphate alcalin présente une concentration de manganèse et/ou de nickel valant chaque fois moins de 0,2 g par litre, et **en ce que** l'on ajoute à la solution de phosphatation alcaline au moins un cation et/ou au moins un composé faisant office d'agent de précipitation à base de baryum, de calcium et/ou de strontium, pour faire précipiter les ions sulfate à un pH de plus de 3,5 et valant jusqu'à 7.

2. Procédé selon la revendication 1, **caractérisé en ce que**, pour faire précipiter le sulfate que contient la solution de phosphatation alcaline, on introduit chaque fois au moins un cation, un chélate, un complexe, un polyélectrolyte et/ou un polymère, qui forme(nt) des composés peu solubles et/ou insolubles dans l'eau avec le sulfate.

3. Procédé selon la revendication 2, **caractérisé en ce que** l'agent de précipitation est introduit au départ à une concentration de 0,001 à 2 g/l dans la solution de phosphatation, et/ou est maintenu dans ce domaine de concentrations au sein de la solution de phosphatation.

4. Procédé selon l'une quelconque des revendications précédentes, **caractérisé en ce que** la solution aqueuse permettant de déposer la couche de phosphate alcalin présente une concentration de phosphate correspondant à une valeur de 1 à 30 g de P₂O₅ par litre.

5. Procédé selon l'une quelconque des revendications précédentes, **caractérisé en ce que** la solution aqueuse permettant de déposer la couche de phosphate alcalin présente une concentration de fer correspondant à une valeur de 0,01 à 1 g de Fe par litre.

6. Procédé selon l'une quelconque des revendications précédentes, **caractérisé en ce que** la solution aqueuse permettant de déposer la couche de phosphate alcalin présente une concentration de zinc inférieure à 0,2 g par litre.

7. Procédé selon l'une quelconque des revendications précédentes, **caractérisé en ce que**, dans la solution aqueuse permettant de déposer la couche de phosphate alcalin, la concentration de tous les ions des métaux alcalins vaut de 0,3 à 10 g par litre, et/ou la concentration des ions d'un seul métal alcalin, en particulier le sodium, vaut chaque fois de 0,001 à 8,5 g par litre.

8. Procédé selon l'une quelconque des revendications précédentes, **caractérisé en ce que** la solution aqueuse permettant de déposer la couche de phosphate alcalin présente une concentration d'ions ammonium valant de 1 à 200 mg par litre.

9. Procédé selon l'une quelconque des revendications précédentes, **caractérisé en ce que** la solution aqueuse permettant de déposer la couche de phosphate alcalin présente une concentration de fluorure libre valant de 0 à 500 mg par litre.

10. Procédé selon l'une quelconque des revendications précédentes, **caractérisé en ce que** la solution aqueuse permettant de déposer la couche de phosphate alcalin présente une concentration d'ions molybdène/de molybdate et/ou d'ions tungstène/de tungstate, exprimée en MoO₃ et/ou en WO₃, valant chaque fois de 0 à 1,5 g par litre.

11. Procédé selon l'une quelconque des revendications précédentes, **caractérisé en ce que** la solution aqueuse permettant de déposer la couche de phosphate alcalin présente une concentration d'ions nitrate valant de 0 à 12 g par litre.

12. Procédé selon l'une quelconque des revendications précédentes, **caractérisé en ce que** la solution aqueuse permettant de déposer la couche de phosphate alcalin contient au moins un activateur qui n'est pas un nitrate, en particulier un activateur choisi parmi un chlorate, un nitrite, la nitroguanidine, un nitrobenzènesulfonate et au moins un autre activateur contenant des groupes nitro, la somme des concentrations de ces activateurs sans compter le nitrate valant de préférence de 0 à 10 g par litre.

13. Procédé selon l'une quelconque des revendications précédentes, **caractérisé en ce que** la solution aqueuse permettant de déposer la couche de phosphate alcalin contient au moins un tensioactif non ionique et/ou un tensioactif anionique à une concentration valant de 0,05 à 15 g par litre.

14. Procédé selon l'une quelconque des revendications précédentes, **caractérisé en ce que** la solution aqueuse permettant de déposer la couche de phosphate alcalin contient au moins un agent de solubilisation organique à une concentration valant de 0 à 1 g par litre.

15. Procédé selon l'une quelconque des revendications précédentes, **caractérisé en ce que** la solution aqueuse permettant de déposer la couche de phosphate alcalin présente une température valant de 30 à 70°C.

16. Procédé selon l'une quelconque des revendications précédentes, **caractérisé en ce que** la solution aqueuse permettant de déposer la couche de phosphate alcalin présente un pH valant de 3,6 à 7.

17. Procédé selon l'une quelconque des revendications précédentes, **caractérisé en ce que** la solution aqueuse permettant de déposer la couche de phosphate alcalin présente un nombre de points d'acide total valant de 2 à 30.

18. Procédé selon l'une quelconque des revendications précédentes, **caractérisé en ce que** la solution aqueuse permettant de déposer la couche de phosphate alcalin présente une teneur en acide libre représentant de 0 jusqu'à 5 points.

19. Procédé selon l'une quelconque des revendications précédentes, **caractérisé en ce qu'**il permet de revêtir des pièces métalliques, en particulier des pièces métalliques de géométrie complexe, de préférence des pièces métalliques en matériaux ferreux ou sidérurgiques, en aluminium ou en alliages d'aluminium, en alliages de magnésium, ou des pièces métalliques galvanisées.

20. Procédé selon l'une quelconque des revendications précédentes, **caractérisé en ce que**, à partir de la solution aqueuse, on dépose des couches de phosphate alcalin dont l'épaisseur, mesurée après séchage, vaut de 0,05 à 1,4 µm.

21. Procédé selon l'une quelconque des revendications précédentes, **caractérisé en ce que**, à partir de la solution aqueuse, on dépose des couches de phosphate alcalin sur lesquelles on applique, par vernissage au trempé cathodique ou anodique, des couches de vernis dont l'épaisseur, mesurée après séchage et durcissement, vaut de 0,5 à 60 µm.

22. Procédé selon l'une quelconque des revendications précédentes, **caractérisé en ce que**, sur la couche de vernis au trempé, on applique en plus une couche de vernis ou un revêtement d'une autre espèce de produit organique et/ou une couche d'adhésif, en particulier avec des pièces métalliques et/ou des pièces en matière plastique traitées au préalable et/ou vernies.

23. Concentré aqueux pour la préparation d'une solution aqueuse de phosphatation alcaline destinée au dépôt d'une couche de phosphate alcalin, **caractérisé en ce que** ce concentré contient :
- au moins un agent de précipitation pour faire précipiter les ions sulfate, à une concentration valant au total de 0,1 à 20 g/l,
ledit concentré contenant chaque fois, en tant qu'agent de précipitation, au moins un cation et/ou au moins un élément de l'ensemble constitué par le baryum, le calcium, le strontium et leurs dérivés,
- des ions phosphate à une concentration correspondant à une valeur de 50 à 300 g/l de P₂O₅,
- et au moins un activateur, la concentration totale de ces activateurs sans compter le nitrate valant de 0 à 100 g/l, la concentration d'un seul activateur en l'absence de nitrate valant chaque fois de 0,1 à 50 g/l, et la concentration de nitrate, à la place ou en plus de ces activateurs, valant de 1 à 100 g/l.

24. Concentré aqueux selon la revendication 23, **caractérisé en ce qu'**il contient chaque fois, en tant qu'agent de précipitation, au moins un cation, un chélate, un complexe, un polyélectrolyte et/ou un polymère, qui forme(nt) des composés peu solubles et/ou insolubles avec les ions sulfate.

25. Utilisation de corps métalliques revêtus suivant le procédé conforme aux revendications 1 à 22, comme éléments chauffants, corps de chauffe, supports, panneaux, habillages, cornières, composants dans le domaine des parties internes des véhicules ou des avions, composants dans la construction d'appareils et la construction mécanique.
